# NEUE EUROPÄISCHE PATENTSCHRIFT

(11) **EP 0 030 360 B2**
(45) Veröffentlichungstag und Bekanntmachung des Hinweises auf die Entscheidung über den Einspruch: **28.09.1988**
(45) Hinweis auf die Patenterteilung: 02.11.1983
(21) Anmeldenummer: 80107542.5
(22) Anmeldetag: 03.12.1980
(51) Int. Cl.: C21C 5/32

(54) **Stahlerzeugungsverfahren**
Steel-making process
Procédé de fabrication d'acier

(30) Priorität: 11.12.1979 DE 2951156; 04.03.1980 DE 3008145
(43) Veröffentlichungstag der Anmeldung: 17.06.1981
(73) Patentinhaber: Eisenwerk-Gesellschaft Maximilianshütte mbH, D-8458 Sulzbach-Rosenberg (DE)
(72) Erfinder: Brotzmann, Karl Dr.-Ing. E.h., D-8458 Sulzbach-Rosenberg (DE); Mantey, Paul-Gerhard, D-8458 Sulzbach-Rosenberg (DE)
(74) Vertreter: König, Reimar, Dr.-Ing.

(56) Entgegenhaltungen:
- EP-A- 0 017 963
- AT-B- 174 386
- DE-A- 1 932 048
- DE-A- 2 316 768
- DE-A- 2 755 165
- DE-B- 2 200 413
- FR-A- 2 292 771
- GB-A- 2 011 477

## Beschreibung

Die Erfindung bezieht sich auf ein Verfahren zur Erzeugung von Stahl in einem Konverter mit Düsen aus konzentrischen Rohren unterhalb der Badoberfläche zum Einblasen von gemahlenen Feststoffen zur Schlackenbildung und/oder Wärmezufuhr, bei dem Sauerstoff durch eine wassergekühlte Lanze und/oder mindestens eine auf die Badoberfläche gerichtete Aufblasdüse auf die Badoberfläche geblasen wird.

Das Sauerstoff-Frischen zur Stahlerzeugung nach dem Aufblasverfahren und dem Durchblasverfahren mit unterhalb der Badoberfläche im feuerfesten Futter, beispielsweise im Konverterboden, angeordneten Düsen aus zwei konzentrischen Rohren für den Sauerstoff und ein Schutzmedium kommen weltweit in den Stahlwerken zur Anwendung. Die Weiterentwicklung zielt heute auf eine Erhöhung der Wirtschaftlichkeit durch Verbesserung des Ausbringens, Verminderung der Menge der Zuschlagstoffe (Schlackenbildner) und Medien (Sauerstoff und Kühlmittel). Eine weitere Entwicklungsrichtung besteht darin, den Schrottsatz bis hin zur ausschliesslichen Verwendung von Schrott zu steigern und die erforderliche Energie in Form von Brennstoffen mit möglichst hohem wärmetechnischen Wirkungsgrad der Schmelze zuzuführen.

Lösungsvorschläge hierfür sind gerade in der letzten Zeit bekanntgeworden. Bei einem dieser Verfahren wird der Schrott zunächst im Konverter vorgeheizt, und danach leitet man in die Schmelze kohlenstoffenthaltende, pulverförmige Brennstoffe zur weiteren Energiezufuhr.

Bei einem aus GB-A-2011 477 bekannten Verfahren werden 20 bis 80 % der Gesamtmenge des Sauerstoffs als Freistrahl auf die Schmelze geblasen, um eine intensive Nachverbrennung des die Schmelze verlassenden Kohlenmonoxyds und vor allem eine optimale Rückübertragung des aus der Nachverbrennung resultierenden Wärmegewinns auf die Schmelze zu erreichen. Bei diesem Verfahren werden mindestens 20 % der gesamten Sauerstoffmenge unterhalb der Badoberfläche eingeblasen. Dieser Sauerstoff kann mit pulverförmigen Schlackenbildnern, beispielsweise Kalkstaub beladen sein. Des weiteren können bei dem bekannten Verfahren pulverförmige Kohlenstoffträger, beispielsweise Koksstaub, mit Hilfe eines Trägergases durch unterhalb der Badoberfläche angeordnete Düsen in die Schmelze eingeblasen werden, um auf diese Weise den Schrottsatz zu erhöhen.

Diese Möglichkeit besteht bei einem in der nicht vorveröffentlichten europäischen Anmeldung EP-A1-17963 beschriebenen ähnlichen Verfahren zum kombinierten Frischen, bei dem zwar 2 bis 17 Vol.-% der Gesamtmenge des Sauerstoffs, jedoch keine Feststoffe unterhalb der Badoberfläche eingeblasen werden, nicht. Damit fehlt es diesem Verfahren an zwei wesentlichen sowohl die Metallurgie als auch die Wirtschaftlichkeit des Frischens bestimmenden Voraussetzungen.

Bei einem anderen Verfahren zur Stahlerzeugung im Konverter wird der Schmelze hingegen ebenfalls durch kohlenstoffhaltige Brennstoffe Wärme zugeführt. Die Kohlenstoff enthaltenden Brennstoffe werden in die Schmelze eingeleitet, während der Sauerstoff zum Frischen der Schmelze und zum Verbrennen der Brennstoffe gleichzeitig mit auf die Badoberfläche gerichteten Gasstrahlen und unterhalb der Badoberfläche in den Konverter eingeleitet wird. Der besondere Vorteil dieses Verfahrens besteht darin, dass die eingeleiteten Brennstoffe mit hohem wärmetechnischem Wirkungsgrad von ca. 30%, bezogen auf die Verbrennung zu Kohlendioxyd verbrannt werden. Das hohe Mass der Energieausnutzung wird durch die Zufuhr des Sauerstoffs auf die Badoberfläche und damit verbundene Wärmezufuhr aus der CO-Nachverbrennung an die Schmelze realisiert.

Das bekannte Verfahren erlaubt weiterhin die Herabsetzung der Düsenanzahl unterhalb der Badoberfläche ; damit sind weitere Vorteile bei der Stahlerzeugung verbunden. Ein Nachteil des bekannten Verfahrens besteht jedoch darin, dass sich, wenn unter bestimmten betrieblichen Bedingungen die Einblasrate der kohlenstoffhaltigen Brennstoffe stark erhöht wird, infolge des begrenzten Blasquerschnitts der wenigen Düsen unterhalb der Badoberfläche, Grenzen hinsichtlich der gleichzeitigen Zufuhr von Brennstoff und Sauerstoff ergeben.

Beim Sauerstoffaufblas-Verfahren ohne Frischgaszufuhr unterhalb der Badoberfläche ist das Nachlassen der Frischwirkung bei niedrigen Kohlenstoffgehalten als Nachteil bekannt. Bei einem Kohlenstoffgehalt der Schmelze von beispielsweise _ 0,1 % nimmt die Entkohlungsgeschwindigkeit deutlich ab, da es durch die nachlassende CO-Blasenbildung nicht mehr zu einem Konzentrationsausgleich in der Schmelze kommt. Parallel dazu steigt der Eisenoxidgehalt in der Schmelze an. Die nachlassende Entkohlungsgeschwindigkeit führt zu einer Verlängerung der Frischzeit, und der erhöhte Eisenoxidgehalt in der Schlacke wirkt sich als Verlust aus. Sowohl die Frischzeitverlängerung als auch die Verringerung des Ausbringens beeinflussen die Wirtschaftlichkeit ungünstig.

Das Sauerstoffdurchblas-Verfahren, das diese Nachteile nicht aufweist, erfordert nach dem heutigen Stand der Technik jedoch mindestens einen Bodenwechsel während der Betriebszeit einer Konverterausmauerung. Das feuerfeste Material im Bereich der Sauerstoffdüsen im Konverterboden verschleisst mit ungefähr doppelter Geschwindigkeit im Vergleich zur Ausmauerung der Konverterseitenwand. Neben den Kosten für das Feuerfest-Material geht die Arbeitszeit von ca. 20 Stunden für den Bodenwechsel als Produktionszeit verloren.

Die zuvor genannten Verfahren beinhalten Teillösungen für die genannten Nachteile des Sauerstoffaufblas- und Sauerstoffdurchblas-Verfahrens und zeigen, wie sich das Wärmeangeböt bei der Stahlerzeugung im Konverter erhöhen lässt. Beim Einblasen von Sauerstoff unterhalb und oberhalb der Badoberfläche in die Schmelze ergeben sich, neben den Nachteilen der aufwendigen Installation für die Vorrichtungen der Sauerstoffzufuhr unterhalb und oberhalb der Schmelze, für bestimmte Stahlqualitäten unerwünscht hohe Wasserstoff- und Stickstoffgehalte aus dem Düsenschutzmedium der Sauerstoffdüsen unterhalb der Badoberfläche. Weiterhin zeigt sich während der Entkohlung eine schwächere Entphosphorung im Vergleich zum Sauerstoffaufblas-Verfahren.

Die Erfindung hat es sich daher zur Aufgabe gestellt, die Vorteile einer besonderen Schlackenführung, ähnlich dem Sauerstoffaufblas-Verfahren, jedoch ohne erhöhte Eisenverluste in der Schlacke und die Vorteile beim Sauerstoffdurchblas-Verfahren, insbesondere hinsichtlich der niedrigen Endkohlenstoffgehalte bei geringerem Eisenoxidgehalt der Schlacke, miteinander zu verbinden sowie niedrige Wasserstoff- und Stickstoff-Gehalte im Stahl zu erreichen. Ausserdem sollen ein hoher wärmetechnischer Wirkungsgrad beim Einblasen kohlenstoffhaltiger Brennstoffe in die Schmelze erzielt und die Haltbarkeit der feuerfesten Ausmauerung im Bereich der Düsen (Konverterboden) unterhalb der Badoberfläche verbessert werden.

Schliesslich sollen sich auch bei nur wenigen Düsen im Konverterboden verhältnismässig grosse Mengen kohlenstoffhaltiger Brennstoffe einblasen lassen.

Die vorerwähnte Aufgabe wird nun dadurch gelöst, dass bei einem Verfahren der eingangs erwähnten Art erfindungsgemäss durch die Düsen unterhalb der Badoberfläche mindestens zeitweise nur ein sauerstofffreies, mindestens teilweise mit den Feststoffen beladenes Gas sowie Sauerstoff enthaltende Gase oder Sauerstoff, jedoch insgesamt weniger als 20 % der gesamten Sauerstoffmenge, in die Schmelze eingeblasen werden, und daß der gesamte Sauerstoff zum Frischen der Schmelze, zum Nachverbrennen der Reaktionsgase aus der Schmelze und zum Verbrennen der kohlenstoffhaltigen Brennstoffe in der Schmelze auf die Badoberfläche geblasen wird.

Überraschenderweise hat sich nämlich gezeigt, dass beim Einblasen sauerstofffreier Gase unterhalb der Badoberfläche, denen zeitweilig die gemahlenen Feststoffe zur Schlackenbildung aufgeladen werden und mit denen Kohlenstoff enthaltende pulverisierte Brennstoffe, beispielsweise Koks, in die Schmelze eingeleitet werden, ausreichen, um die Stahlerzeugung im Konverter mit günstigen Ergebnissen durchzuführen, wie sie vom Sauerstoffdurchblas-Verfahren her bekannt sind. Insbesondere lassensich gut regelbar niedrige Kohlenstoffgehalte ohne höhere Eisenverluste in der Schlacke einstellen. Beispielsweise konnten Kohlenstoffgehalte von 0,03 % bei Eisenoxidgehalten in der Schlacke von ca. 12 % erreicht werden. Beim Sauerstoffaufblas-Verfahren liegen die Eisenoxidgehalte der Schlacke bereits bei ca. 25 %, wenn der Kohlenstoff im Stahl noch ca. 0,05 % beträgt.

Gemäss der Erfindung werden unterhalb der Badoberfläche weniger als die Hälfte der beim Sauerstoffdurchblas-Verfahren normalerweise benötigten Düsen im Konverterboden und/oder der unteren Seitenwand installiert. Normalerweise handelt es sich dabei um die üblichen, aus zwei konzentrischen Rohren bestehenden Düsen. In besonderen Fällen können jedoch auch Ringschlitzdüsen nach dem deutschen Patent 2 438142 eingesetzt werden, oder es kommen Düsen aus drei konzentrischen Rohren zur Verwendung. Diese Dreirohr-Düsen verfügen über zwei etwa gleich grosse breite Ringspalte von ungefähr 0,5 bis 2 mm Breite. Die Dreirohr-Düse leitet im Zentralrohr die Suspension aus Feststoffen und Inertgas, der das Zentralrohr umhüllende Ringspalt den Sauerstoff und der äussere Ringspalt Kohlenwasserstoffe in die Schmelze ein. Die Kohlenwasserstoffmenge zum Düsenschutz ist gering und beträgt normalerweise 0,1 bis 5 %, bezogen auf die Trägergasmenge im Zentralrohr. Der Sauerstoffanteil in dem Ringspalt entspricht mindestens der Kohlenwasserstoffmenge. Während der letzten Frischphase kann auch durch alle drei Düsenkanäle Inertgas, z. B. Argon, oder ein anderes stickstoff- und wasserstofffreies Gas eingeleitet werden.

Unter dem Bad ist das Konvertervolumen zu verstehen, das die fertiggefrischte, ruhende Stahlschmelze in der Blasstellung des Konverters einnimmt. Die Badoberfläche ist demgemäss die Oberfläche dieser Schmelze.

Falls Schrott im Konverter vorgeheizt wird, z. B. bei der Erzeugung einer Stahlschmelze aus festen Eisenträgern, dienen die Düsen im Stahlbadbereich als ÖI-Sauerstoff-Brenner zum Schrottvorheizen. Sobald sich Schmelze im Konverter befindet, werden diese Düsen zum Einleiten kohlenstoffhaltiger Brennstoffe und Schlackenbildner herangezogen.

Bei dem erfindungsgemässen Verfahren werden die Düsen unterhalb der Badoberfläche etwa nach folgendem Schema eingesetzt :
In der Entsilizierungsphase, d. h. ungefähr in den ersten 1 bis 2 Minuten der Frischzeit, dienen die Düsen zum Zuführen der Schlackenbildner, vorzugsweise Kalk. Während des Hauptfrischens. etwa den sich anschliessenden 5 bis 10 Minuten, wird durch diese Düsen die erforderliche Menge kohlenstoffhaltiger Brennstoffe, beispielsweise pulverisierter Koks oder Kohle eingeleitet. Dazu kann parallel weiterer Kalk eingeleitet werden. Zum Beispiel können zwei Düsen der Kohlenstaubförderung und eine oder mehrere Düsen gleichzeitig zum Einleiten von Schlackenbildnern dienen.
In der Fertigfrischphase etwa in den letzten 2 bis 5 Minuten dienen die Düsen unterhalb der Badoberfläche vorzugsweise nur noch zum Einleiten wasserstoff- oder stickstofffreier Gase mit oder ohne Beladung mit Schlackenbildnern.

Als Düsenschutzmedium, um das vorzeitige Zurückbrennen der Düsen in der Konverterausmauerung zu verhindern, haben sich während der Entsilizierungs- und Hauptfrischphase Kohlenwasserstoffe, wie beispielsweise Erdgas, Methan, Propan oder Heizöl, bewährt. Beim Fertig- oder Nachblasen kommen bei Stahlqualitäten mit niedrigen Wasserstoff- und Stickstoff-Forderungen bevorzugt Argon, Kohlenmonoxyd und Kohlendioxyd zum Einsatz.

Bei dem Verfahren nach der Erfindung kann bevorzugt bis zum Nachblasen durch die Zentralrohre der Düsen im Badbereich kurzzeitig Sauerstoff geblasen werden. Diese Massnahme dient in erster Linie dazu, die Düsenrohre von unerwünschten Verstopfungen und Ansätzen an der Düsenmündung zu befreien sowie die gewünschten pilzartigen Ansätze an der Düsenmündung in der gewünschten Grösse (Durchmesser ca. 100 mm) einzustellen. Der wechselweise Betrieb mit Schlackenbildner-Trägergas, Brennstoff-Suspensionen und Sauerstoff ist mit entsprechenden Umschaltventilen möglich. Die unterhalb der Badoberfläche eingeblasenen Sauerstoffmengen sind gering und betragen insgesamt weniger als 20% der Gesamtsauerstoffmenge.

Es liegt auch im Sinne der Erfindung, bei der beschriebenen Dreirohr-Düse, bei der das zentrale Suspensionsmittelrohr von einem Sauerstof- fringspalt.und einem zweiten Ringspalt für Kohlenwasserstoffe umgeben ist, die Zufuhr der geringen Sauerstoffmenge bis zur Nachblasphase und in Sonderfällen auch während des Nachblasens auszudehnen. Die durchgesetzten Sauerstoffmengen sind klein und betragen insgesamt etwa 10 % der Gesamtsauerstoffmenge.

Gemäss der Erfindung wird der Sauerstoff zum Frischen der Schmelze, zum Nachverbrennen der Reaktionsgase aus der Schmelze und zum Verbrennen der kohlenstoffhaltigen Brennstoffe in der Schmelze auf die Badoberfläche geblasen. Dafür hat sich eine wassergekühlte Sauerstofflanze bewährt, wenn gleichzeitig über eine oder mehrere Düsen in der oberen Konverterseitenwand Sauerstoff als Freistrahl auf die Badoberfläche geblasen wird. Die Aufteilung der Sauerstoffmenge zwischen Lanze und Aufblasdüsen kann in weiten Grenzen variieren. Durch die Seitenwanddüsen wird jedoch mindestens 1/4 des Sauerstoffs, bezogen auf die Sauerstoffgesamtmenge, geleitet, solange die Lanze nahe der Badoberfläche in einem Abstand von ca. 0,2 bis 1,5 m im Bereich des Schlackenbades bläst.

Die Anwendung der Sauerstofflanze erlaubt praktisch mit Beginn des Frischens eine aktive Schlackenarbeit, wahrscheinlich weil die Schlacke heisser als die Eisenschmelze selbst ist, in der sich noch Schrott auflöst. Die Schlackenbildner, hauptsächlich Kalk, ggf. mit Flussspat-und/oder Dolomitzusatz, werden zum Teil als Stückkalk in den Konverter chargiert oder in Form von Staubkalk dem Sauerstoff der Blaslanze und/oder der Seitenwanddüse aufgeladen. Normalerweise wird ungefähr die Hälfte des Kalkbedarfs auf die Badoberfläche gegeben ; der Rest wird durch die Düsen unterhalb der Badoberfläche eingespeist. Das Verhältnis kann jedoch bis zu etwa 3/4 in die eine wie auch in die andere Richtung verschoben werden. Vorzugsweise werden ungefähr 10 bis 20 % der gesamten Kalkmen. ge als Stückkalk in den Konverter chargiert. Damit ergeben sich vor dem Abstich zähflüssige Schlacken, die sich zum einen leichter im Konverter zurückhalten lassen und wird eine Rücklieferung von Phosphor und Schwefel aus der Schlacke an die Stahlschmelze vor dem Abstich sicher vermieden.

Diese erfindungsgemässe Zugabetechnik der ` SchIackenbiIdneτ, insbesondere des Kalkes, unterhalb und oberhalb der Badoberfläche bewirkt eine frühzeitige Entphosphorung und eine verbesserte Entschwefelung der Eisenschmelze. Wahrscheinlich ist die Wirkungsweise so, dass die überhitzte Schlacke auf der Badoberfläche und der aufgeblasene Sauerstoff die Entphosphorung in die eigentliche Entkohlungsphase vorverlegt und der durch die Schmelze geblasene Staubkalk bei relativ hohen Kohlenstoffgehalten, d. h. niedrigem Sauerstoffpotential der Schmelze, eine intensive Entschwefelung herbeiführt. In den letzten Frischminuten der Fertigfrischperiode wird der Schmelze Kalk durch die Bodendüsen zugeführt.

Gemäss der Erfindung kann der Lanzenabstand in der Hauptblasphase ungefähr nach der halben Frischzeit vergrössert werden. Es liegt im Sinne der Erfindung, den Lanzen-Abstand so weit zu vergrössern, d. h. über ca. 1,50 m oberhalb der Badoberfläche, damit der Sauerstoffstrahl ähnlich wie der Freistrahl der Seitenwanddüse wirkt und zur CO-Nachverbrennung und Rückführung der erzeugten Wärme an die Schmelze beiträgt.

Gemäss der Erfindung ist es ohne prinzipielle Nachteile möglich, die Lanze nach ungefähr der Hälfte der Frischzeit aus dem Konverter zu entfernen und den Sauerstoff nur noch über eine oder mehrere Seitenwanddüsen auf das Bad zu blasen.

In besonderen Fällen, hauptsächlich wenn beim Umbau bestehender Sauerstoffdurchblas-Konverter auf das erfindungsgemässe Verfahren keine wassergekühlten Lanzen mehr installiert werden können, erweist es sich als möglich, ohne Sauerstofflanze zu arbeiten und Sauerstoffaufblasdüsen in zwei unterschiedlichen Ebenen oberhalb der Badoberfläche in der Konverterausmauerung zu installieren. Die untere Einbauebene der Seitenwanddüsen liegt dann zwischen ca. 0,5 bis 2 m oberhalb der Badoberfläche. Die Düsen sind ebenfalls auf die Badoberfläche gerichtet. In dieser unteren Einbauebene können eine oder mehrere Seitenwanddüsen vorzugsweise oberhalb des Konverterdrehzapfens, bezogen auf die Konverterblasstellung, angeordnet sein. Die Düsen übernehmen sinngemäss die beschriebene Funktion der wassergekühlten Lanze in der ersten Hälfte der Frischzeit. Die Einbaulage einer oder mehrerer Düsen in einer zweiten, höhergelegenen Ebene der Konverterseitenwand entspricht in ihrer Funktion den beschriebenen Seitenwanddüsen bei Anwendung einer wassergekühlten Aufblaslanze.

Eine weitere Variante des er^{f}indungsgemässen Verfahrens erlaubt es, ohne Seitenwanddüsen nur mit einer wassergekühlten Lanze oberhalb der Badoberfläche zu arbeiten. Die Lanze befindet sich dann nur zu Frischbeginn während der Entsilizierungsphase in dem genannten geringen Abstand zur Badoberfläche. Anschliessend, etwa 2 Minuten nach Frischbeginn, sobald die Entkohlungsphase beginnt bzw. der Schmelze kohlenstoffhaltige Brennstoffe zugeführt werden, wird der Lanzenabstand auf über 1,50 m, vorzugsweise über 2 m, oberhalb der Badoberfläche vergrössert. Bei dieser Betriebsweise hat es sich gezeigt, dass dem aus der Lanzenöffnung austretenden Sauerstoffstrahl eine hinreichende Laufstrecke im Konverterraum über der Schmelze zur Verfügung steht, um eine optimale Nachverbrennung des die Schmelze verlassenden Reaktionsgases und eine Rückführung der gewonnenen Wärme an die Schmelze zu gewährleisten. Zwar engt diese Verfahrensweise die Flexibilität der Lanzenführung in bezug zum Frischverlauf im Vergleich zur Kombination von Lanze/Seitendüsen etwas ein, jedoch konnten auch mit dieser Betriebsweise die Vorteile des erfindungsgemässen Verfahrens erreicht werden. Es haben sich keine Nachteile bezüglich der Eisenverschlackung und des hohen wärmetechnischen Wirkungsgrades der in die Schmelze geleiteten, kohlenstoffhaltigen Brennstoffe ergeben.

Um grosse Brennstoffmengen je Zeiteinheit in die Schmelze einleiten zu können, auch wenn die Zahl der Düsen unterhalb der Badoberfläche nur gering ist, kann der Sauerstoff unterhalb der Badoberfläche erfindungsgemäss nur zeitweise in die Schmelze eingeleitet werden. Der hohe Wirkungsgrad bei der Zufuhr von Energie durch das Einblasen von kohlenstoffhaltigen Brennstoffen wird auch dann erreicht, wenn nur zeitweise Sauerstoff unterhalb der Badoberfläche in die Schmelze geleitet wird. Offensichtlich genügt das zeitweilige Einleiten, um Bedingungen zu schaffen, die die Rückübertragung der bei der Nachverbrennung der Abgase im oberen Konverterraum gewonnenen Energie an das Bad begünstigen. Es hat sich nämlich gezeigt, dass es während bestimmter Frischphasen möglich ist, sämtliche Düsen unterhalb der Badoberfläche zum Einleiten der kohlenstoffhaltigen Brennstoffe als Suspension mit einem sauerstofffreien Trägergas zu nutzen.

Ein weiteres Merkmal der Erfindung besteht darin, die Schlackenbildner, vorzugsweise Kalk (CaO) in pulverförmiger Form durch die Düsen unterhalb der Badoberfläche einzuleiten. Die bevorzugte Zugabemethode besteht darin, den pulverförmigen Kalk dem Sauerstoff aufzuladen.

Die Erfindung wird im weiteren anhand von nichteinschränkenden Beispielen und einer Abbildung näher erläutert, die einen Schnitt durch einen Konverter wiedergibt.

Ein Konverter für das erfindungsgemässe Verfahren besteht aus einem Stahlblechmantel 1 mit einer feuerfesten Ausmauerung 2 und einem auswechselbaren Boden 3, in dessen feuerfester Ausmauerung Düsen 4 angeordnet sind. Bei den Düsen 4 handelt es sich üblicherweise um die bekannten OBM-Düsen aus zwei konzentrischen Rohren. Ein Teil oder sämtliche dieser Bodendüsen können aber auch als Dreirohr-Düsen ausgeführt sein.

In dem dargestellten Konverter sind beispielsweise zwei Bodendüsen 4 für das Einleiten der getrockneten und pulverisierten kohlenstoffhaltigen Brennstoffe angeordnet. Die Suspension aus Brennstoff, z. B. Braunkohlenkoksmehl, mit einem sauerstofffreien Trägergas, z. B. Stickstoff oder Argon, strömt durch eine Sammelleitung 5 über ein T-förmiges Verteilungsstück 6 zu den Umschaltventilen 7 und von dort zu den Zentralrohren der Düsen 4. Die Umschaltventile 7 erlauben es, die Zentral rohre der Düsen 4 wechselweise mit einer Brennstoff-Inertgas-Suspension oder nur mit einem sauerstofffreien Gas, in Sonderfällen auch Sauerstoff, zu versorgen, das über eine Leitung 8 zu den Umschaltventilen 7 strömt. Die Ringspalte der Düsen 4 werden entweder mit einem flüssigen oder einem gasförmigen Schutzmedium versorgt. Der Wechsel von flüssigen auf gasförmige Medien und umgekehrt geschieht mit Hilfe druckgesteuerter Schaltventile 9, die üblicherweise in einen Düsenanschlussflansch 10 integriert sind. Die Zufuhr der Flüssigkeiten und Gase zum Umschaltventil 9 erfolgt über Zuleitungen 11, 12.

Die Bodendüsen 4 arbeiten beispielsweise zum Vorheizen fester Eisenträger als Brenner. Dann strömen flüssige Kohlenwasserstoffe, z. B. leichtes Heizöl, durch die Leitung 11, über das Umschaltventil 9 in den Düsenringspalt und durch die Leitung 8 über das Umschaltventil 7 Sauerstoff in stöchiometrischer Menge für die Ölverbrennung durch das Zentralrohr der Düse 4. Sobald sich Schmelze im Konverter befindet und die Düsenmündungen bedeckt, wird auf die pulverförmige Brennstoffzufuhr umgeschaltet, und gleichzeitig werden die Ringspalte der Düsen 4 mit gasförmigen Schutzmedien, beispielsweise Kohlenwasserstoffen, wie Erdgas oder Propan, versorgt. Die Schmelze kann aus geschmolzenem Stahl oder nachchargiertem Roheisen bestehen.

Die weiteren Bodendüsen sind im Prinzip gleich aufgebaut und dienen der Zufuhr von sauerstofffreien Gasen, denen nach Bedarf pulverförmige Schlakkenbildner, insbesondere CaO und/oder kohlenstoffhaltige Brennstoffe aufgeladen werden. Es können jedoch zeitweilig auch alle Bodendüsen ausschliesslich mit einer Suspension aus kohlenstoffhaltigem Brennstoff und einem sauerstofffreien Gas beschickt werden.

Die Bodendüsen für das Einleiten der Schlackenbildner, von denen nur eine dargestellt ist, werden über eine Sammelleitung und über einen nicht dargestellten Kalkverteiler mit der Gas-CaO-Suspension gleichmässig beaufschlagt. Als Schutzmedium im Ringspalt haben sich gasförmige Kohlenwasserstoffe als betriebssicher erwiesen, insbesondere dann, wenn kurzzeitig Sauerstoff oder sauerstoffhaltige Gase durch die Zentralrohre der Düsen strömen. Während des Vorheizens der festen Einsatzstoffe im Konverter werden die Düsen als Brenner betrieben.

Oberhalb eines der Konverterdrehzapfen 13 befindet sich in der Ausmauerung 2 des Konverters 1 eine Sauerstoffdüse 14 d.·h. eine Aufblasdüse oder Seitenwanddüse. Diese Aufblasdüse 14 besteht vorzugsweise aus zwei konzentrischen Rohren, wobei ebenfalls durch das Zentralrohr der Sauerstoff und durch den Ringspalt ein Düsenschutzmedium strömt. Die Austrittsöffnung der Düse 14 an der Innenseite der Konverterausmauerung 2 befindet sich mindestens 2 m über der Badoberfläche 15. Im dargestellten Fall beträgt diese Einbauhöhe ca. 3 m. Durch die Seitenwanddüse strömt mindestens 1/4 der Gesamtsauerstoffmenge. Der Sauerstoffstrahl tritt ungefähr mit Schallgeschwindigkeit aus der Düsenöffnung und wirkt im Gasraum des Konverters als Freistrahl. Dabei saugt er ein Mehrfaches seines Volumens der aus der Schmelze entweichenden Reaktionsgase im Konverterraum über der Schmelze an. Ein wesentlicher Anteil des Kohlenmonoxids dieser Reaktionsgase, erfahrungsgemäss mindestens 20 %, werden dabei zu e0₂ nachverbrannt. Die entstehende Wärme wird bei der beschriebenen Betriebsweise nahezu vollständig an die Schmelze übertragen, und es kommt nicht zu Überhitzungen der oberen Konverterausmauerung. Die WärmestrahIung des sich auf hoher Temperatur (schätzungsweise ca. 2800°C) befindenden Freistrahles wird offenbar durch die mit Staub, Schlacken- und Stahltröpfchen verunreinigten Gase im Konverterraum absorbiert.

Weiterer Sauerstoff wird mittels der wassergekühlten Sauerstofflanze 16 auf die Badoberfläche geblasen. In diesem Fall handelt es sich um eine Lanze mit vier Austrittsöffnungen. Bei der dargestellten Betriebsweise mit Lanze und Seitendüse wird die Lanze so gesteuert, dass sie bei Frischbeginn nahe an die Badoberfläche 15 gefahren und der Lanzenabstand mit zunehmender Frischzeit vergrössert wird. Bei der Aufteilung der Sauerstoffmengen auf die Seitendüse und die Lanze, strömen durch die Seitendüse mindestens 25 % der Gesamtmenge, jedoch vorzugsweise 30 bis 50%.

Wird der gesamte Sauerstoff nur durch die wassergekühlte Lanze aufgeblasen, so sollte nach Blasbeginn, jedoch spätestend nach der Entsilizierungsphase, der Lanzenabstand von der Badoberfläche 15 mindestens 1,50 m betragen.

Bei der Zufuhr eines sauerstofffreien Gases durch die Düsen 4 unterhalb der Badoberfläche mit mindestens zeitweiser Beladung von pulverisierten Feststoffen, gelingt es, eine ausreichende Badbewegung auch gegen Frischende bei sehr niedrigen Kohlenstoffgehalten aufrechtzuerhalten, um das Entstehen einer Schaumschlacke wie im Falle des Sauerstoffaufblas-Verfahrens, und einen starken Anstieg des Eisenoxidgehalts der Schlacke zu vermeiden. Es genügen als grober Orientierungswert ca. 10 bis weniger als 20 % der Sauerstoffmenge als sauerstofffreies Gas unterhalb der Badoberfläche.

Ein 200-t-Konverter, der nach dem erfindungsgemässen Verfahren arbeitete, verfügte über eine wassergekühlte Sauerstofflanze und zwei Seitenwanddüsen im Konverterhut. Während der Frischzeit von ca. 12 Minuten wurden durch die Sauerstofflanze wie beim Sauerstoffaufblasen, ca. 7000 Nm³ Sauerstoff und durch die beiden Seitenwanddüsen ca. 3 000 Nm³ Sauerstoff auf die Badoberfläche geblasen. Unterhalb der Badoberfläche befanden sich acht Düsen für sauerstofffreies Gas. Während der ersten ca. 8 Blasminuten strömten durch die Düsen unterhalb der Badoberfläche insgesamt ca. 1 000 Nm³ Stickstoff, beladen mit insgesamt 10 t Staubkalk zur Schlackenbildung und 5 t Koksmehl zur Schrottsteigerung um 10 Prozentpunkte.

Durch die Ringspalte der Düsen wurden während der genannten Zeit ca. 40 Nm³ Erdgas geleitet. In den letzten vier Blasminuten wurde über die Düsen unterhalb der Badoberfläche 500 Nm³ Argon in die Schmelze eingeleitet. Ohne Berücksichtigung des zusätzlich eingeschmolzenen Schrottes durch die Brennstoffzufuhr (Koksmehl) konnte der Schrottsatz bei der geschilderten Verfahrensweise gegenüber dem Sauerstoffaufblas-Verfahren um 6 t, entsprechend 3 Prozentpunkten, gesteigert werden. Das Ausbringen wurde gleichzeitig um 1,5% verbessert. Dies ist hauptsächlich durch den geringen Eisenoxidgehalt der Schlacke von ca. 15 % im Vergleich zu 25 % beim Sauerstoffaufblas-Verfahren und einen geringeren Eisenverlust im Abgas von ca. 0,5 % gegenüber 1,2% beim Aufblasverfahren begründet.

In dem gleichen 200-t-Konverter liessen sich ähnlich vorteilhafte Werte einstellen, wenn der gesamte Sauerstoff durch die wassergekühlte Lanze geleitet und die Düsen unterhalb der Badoberfläche nur mit einer Suspension aus einem sauerstofffreien Trägergas und Schlackenbildnern oder kohlenstoffhaltigen Brennstoffen betrieben werden. Allerdings wurden gegenüber dem üblichen Sauerstoffaufblas-Verfahren der Lanzenabstand (Entfernung der Lanzenöffnung von der Badoberfläche) bereits kurz nach Blasbeginn, etwa 1 Minute später, auf ca. 1,50 m und nach einer weiteren Minute auf ca. 2 m erhöht.

Als ein deutlicher Vorteil des Verfahrens gemäss der Erfindung, hat sich gegenüber dem Sauerstoffdurchblas-Verfahren die Verbesserung der Bodenhaltbarkeit herausgestellt. Bei der üblichen Bodenausmauerung von ca. 1 m Dicke erübrigte sich der Bodenwechsel je Konverterausmauerung. Sehr wahrscheinlich ist die Verbesserung der Bodenhaltbarkeit auf die geringere Düsenzahl gegenüber dem Sauerstoffdurchblas-Verfahren und die Verwendung von sauerstofffreien Gasen zurückzuführen.

Das wesentliche Merkmal, sauerstofffreies Gas unterhalb der Badoberfläche mit und ohne Beladung mit Feststoffen (Schlackenbildnern und/ oder kohlenstoffhaltige Brennstoffe) beispielsweise einer Menge bis ca. 20 % des Gesamtsauerstoffs einzusetzen oder geringe Sauerstoffmengen diskontinuierlich, jedoch nicht mehr als 10 % der Gesamtsauerstoffmenge, zuzuführen, bringt eine Reihe von Vorteilen mit sich.

## Patentansprüche

1. Verfahren zur Erzeugung von Stahl in einem Konverter mit Düsen aus konzentrischen Rohren unterhalb der Badoberfläche zum Einblasen von gemahlenen Feststoffen zur Schlackenbildung und/oder Wärmezufuhr, bei dem Sauerstoff durch eine wassergekühlte Lanze und/oder mindestens eine auf die Badoberfläche gerichtete Aufblasdüse auf die Badoberfläche geblasen wird, dadurch gekennzeichnet, dass durch die Düsen unterhalb der Badoberfläche mindestens zeitweise nur ein sauerstofffreies, mindestens teilweise mit den Feststoffen beladenes Gas sowie Sauerstoff enthaltende Gase oder Sauerstoff, jedoch insgesamt weniger als 20 % der gesamten Sauerstoffmenge, in die Schmelze eingeblasen werden, und dass der gesamte Sauerstoff zum Frischen der Schmelze, zum Nachverbrennen der Reaktionsgase aus der Schmelze und zum Verbrennen der kohlenstoffhaltigen Brennstoffe in der Schmelze auf die Badoberfläche geblasen wird.

2. Verfahren nach Anspruch 1, dadurch gekennzeichnet, dass durch die Düsen unterhalb der Badoberfläche CaO, Dolomit, Flussspat, Kalziumkarbid oder Mischungen davon eingeleitet werden.

3. Verfahren nach Anspruch 1 oder 2, dadurch gekennzeichnet, dass durch die Düsen unterhalb der Badoberfläche kohlenstoffhaltige, pulverisierte Brennstoffe wie Kohle, Koks, Koksgrus, Braunkohlenkoks, Graphit und Mischungen davon in Suspension mit einem sauerstofffreien Trägergas in die Schmelze eingeführt werden.

4. Verfahren nach einem oder mehreren der Ansprüche 1 bis 3, dadurch gekennzeichnet, dass als sauerstofffreie Trägergase für die Feststoffe Stickstoff, Kohlendioxyd, Kohlenmonoxyd, Erdgas, Methan, Propan, Inertgase, z. B. Argon und Mischungen davon, dienen.

5. Verfahren nach einem oder mehreren der Ansprüche 1 bis 4, dadurch gekennzeichnet, dass Schlackenbildner als Stückkalk in den Konverter chargiert oder in Form von Staubkalk auf die Badoberfläche geblasen werden.

6. Verfahren nach einem oder mehreren der Ansprüche 1 bis 5, dadurch gekennzeichnet, dass der Sauerstoff auf die Badoberfläche nur mit einer wassergekühlten Lanze aufgeblasen wird und der Abstand zwischen der Lanzenöffnung und der Badoberfläche nach der Entsilizierungsphase mindestens 1,5 m beträgt.

7. Verfahren nach einem oder mehreren der Ansprüche 1 bis 6, dadurch gekennzeichnet, dass die Sauerstoffzufuhr auf die Badoberfläche durch eine oder mehrere Düsen erfolgt, die in der Konverterausmauerung eingebaut sind und mit einem Schutzmedium gegen vorzeitiges Zurückbrennen geschützt sind, und dass der aus der Düsenöffnung austretende Gasstrahl eine wesentliche Strecke als Freistrahl wirkt und Reaktionsgase aus dem Konverterraum ansaugt, bevor er auf die Badoberfläche im Konverter auftrifft.

8. Verfahren nach einem oder mehreren der Ansprüche 1 bis 7, dadurch gekennzeichnet, dass bei gleichzeitiger Sauerstoffzufuhr durch eine wassergekühlte Lanze und eine oder mehrere auf die Badoberfläche gerichtete Aufblasdüsen mindestens ein Viertel der Gesamtsauerstoffmenge durch die Aufblasdüsen geleitet wird.

## Claims

1. Process for the production of steel in a converter comprising tuyeres of concentric tubes beneath the barth surface for the blowing in of crushed solids for slag formation and/or heat supply, wherein oxygen is blown onto the bath surface through a water-cooled lance and/or at least one blowing on tuyere directed onto the bath surface, characterized in that, through the tuyeres beneath the bath surface, at least from time to time only an oxygen-free gas charged at least partially with the solids and also oxygen- containing gases or oxygen, but in any case in total less than 20 % of the entire oxygen quantity, are blown into the melt, and that the entire oxygen for refining the melt, for afterburning the reaction gases from the melt and for burning the carbon-containing fuels in the melt is blown onto the bath surface.

2. Process according to claim 1 characterized in that CaO, dolomite, fluorspar, calcium carbide or mixtures of these are introduced through the tuyeres beneath the bath surface.

3. Process according to claim 1 or 2, characterized in that carbon-containing, pulverized fuels, such as coal coke dust, lignite coke, graphite and mixtures of these in suspension with an oxygen-free carrier gas are introduced into the melt through the tuyeres beneath the bath surface.

4. Process according to one or more of claims 1 to 3, characterized in that nitrogen, carbon dioxide, carbon monoxide, natural gas, methane, propane inert gases, for example argon and mixtures of these, serve as oxygen-free carrier gases for the solids.

5. Process according to one or more of claims 1 to 4, characterized in that slag forming materials are charged as lump lime into the converter or are blown in the form of lime powder onto the bath surface.

6. Process according to one or more of claims 1 to 5, characterized in that the oxygen is blown onto the bath surface only with a water-cooled lance and the distance between the lance opening and the bath surface after the desiliconization phase is at least 1,5 m.

7. Process according to one or more of claims 1 to 6, characterized in that the oxygen feed onto the bath surface is effected through one or more tuyeres which are built into the converter lining and are protected by a protective medium against premature burning-back and that the gas jet emerging from the tuyere opening acts for an appreciable distance as a free jet and sucks in reaction gases from the converter space before it strikes the bath surface in the converter.

8. Process according to one or more of claims 1 to 7 characterized in that, with simultaneous oxygen feed through a water-cooled lance and one or more blowing on tuyeres directed onto the bath surface, at least one quarter of the total quantity of oxygen is conducted through the blowing-on tuyeres.

## Revendications

1. Procédé d'élaboration d'acier dans un convertisseur avec tuyères formées de tubes concentriques au-dessous de la surface du bain pour insuffler des solides finement broyés pour la formation de scories et/ou l'amenée de chaleur, selon lequel de l'oxygène est soufflé sur la surface du bain par une lance refroidie à l'eau et/ou au moins une tuyère de soufflage dirigée sur la surface du bain, caractérisé en ce que l'on insuffle dans le bain, par les tuyères au-dessous de la surface du bain, au moins de temps en temps, seulement un gaz exempt d'oxygène, chargé de solides au moins partiellement, ainsi que de l'oxygène ou des gaz contenant de l'oxygène, au total toutefois moins de 20 % de la quantité totale d'oxygène, et en ce que la totalité de l'oxygène pour l'affinage du bain, pour la postcombustion des gaz de réaction issus du bain et pour la combustion des combustibles à teneur en carbone dans le bain est soufflée sur la surface du bain.

2. Procédé selon la revendication 1, caractérisé en ce que de l'oxyde de calcium, de la dolomie, du spath fluor, du carbure de calcium ou des mélanges de ceux-ci sont introduits par les tuyères au-dessous de la surface du bain.

3. Procédé selon la revendication 1 ou 2, caractérisé en ce que par les tuyères au-dessous de la surface du bain sont introduits dans le bain des combustibles pulvérisés à teneur en carbone tels que du charbon, du coke, du poussier de coke, du coke de lignite, du graphite et des mélanges de ceux-ci, en suspension avec un gaz vecteur exempt d'oxygène.

4. Procédé selon une ou plusieurs des revendications 1 à 3, caractérisé en ce que l'azote, le gaz carbonique, l'oxyde de carbone, le gaz naturel, le méthane, le propane, les gaz inertes, par exemple l'argon et des mélanges de celui-ci, servent de gaz vecteurs exempts d'oxygène.

5. Procédé selon une ou plusieurs des revendications 1 à 4, caractérisé en ce que les générateurs de scorie sont chargés dans le convertisseur sous forme de pierre à chaux ou soufflés sur la surface du bain sous forme de chaux pulvérulente.

6. Procédé selon une ou plusieurs des revendications 1 à 5, caractérisé en ce que l'on souffle l'oxygène sur la surface du bain seulement avec une lance refroidie à l'eau et que la distance entre l'orifice de la lance et la surface du bain après la phase de séparation du silicium est d'au moins 1,5 m.

7. Procédé selon une ou plusieurs des revendications 1 à 6, caractérisé en ce que l'amenée d'oxygène sur la surface du bain est effectuée par une ou plusieurs tuyères installées dans la maçonnerie du convertisseur et protégées par un fluide protecteur contre une usure prématurée par brûlage, et que le jet de gaz sortant de l'orifice agit, sur un parcours notable, en tant que jet libre et aspire des gaz de réaction de l'enceinte du convertisseur avant de rencontrer la surface du bain dans le convertisseur.

8. Procédé selon une ou plusieurs des revendications 1 à 7, caractérisé en ce que lorsque l'oxygène est amené simultanément par une lance refroidie à l'eau et une ou plusieurs tuyères de soufflage du bain au moins un quart de la quantité totale d'oxygène est conduit par les tuyères de soufflage.
